# EUROPÄISCHE PATENTSCHRIFT

(11) **EP 0 213 231 B1**
(45) Veröffentlichungstag und Bekanntmachung des Hinweises auf die Patenterteilung: **03.05.1989**
(21) Anmeldenummer: 85111135.1
(22) Anmeldetag: 04.09.1985
(51) Int. Cl.: G03C 1/87

(54) **Wasserfester Papierträger für fotografische Schichten**
Waterproof paper support for photographic layers
Substrat en papier résistant à l'eau, pour couches photographiques

(43) Veröffentlichungstag der Anmeldung: 11.03.1987
(73) Patentinhaber: Felix Schoeller jr Foto- und Spezialpapiere GmbH & Co. KG, 49086 Osnabrück (DE)
(72) Erfinder: Anthonsen, Reiner, Chem.-Ing., D-4550 Bramsche (DE); Kertész, Ferenc, D-4516 Bissendorf 1 (DE); Sack, Wieland, Dr. Dipl.-Phys., D-4516 Bissendorf 2 (DE)
(74) Vertreter: Rücker, Wolfgang

(56) Entgegenhaltungen:
- EP-A- 0 114 973
- DE-A- 2 344 367
- DE-A- 3 022 709
- DE-A- 3 238 865
- DE-A- 3 310 979
- DE-A- 3 400 125
- FR-A- 1 420 321
- FR-A- 2 027 528
- US-A- 2 394 289
- US-A- 2 705 685

## Beschreibung

Die Erfindung betrifft einen wasserfesten Papierträger für fotografische Schichten mit mindestens einem durch Elektronenstrahlen gehärteten Überzug und einem Basispapier mit einem reaktiven Leimungsmittel sowie einer Aluminiumverbindung.

Wasserfest beschichtete fotografische Papierträger sind in verschiedenen Ausführungsformen bekannt. Eine breite Anwendung haben besonders mit extrudierten Polyolefinschichten versehene Papiere gefunden.

In DE-OS 3 022 451, DE-OS 3 022 709 sowie DE-OS 3 410 797 werden Papierträger beschrieben, die aus Basispapier mit mindestens einem in situ mit Hilfe einer Elektronenstrahlhärtung hergestellten Überzug bestehen.

Der durch Elektronenstrahlen gehärtete Überzug besitzt im Vergleich zu den Polyolefinüberzügen verbesserte Eigenschaften, die sich in der Erhöhung der Kratzfestigkeit, Erhöhung des Pigmentaufnahmevermögens und einer glatteren Oberfläche dokumentieren. Er ist wie der Polyolefinüberzug beständig gegen fotografische Prozeßlösungen und schützt daher den darunter befindlichen Papierträger ebenfalls vor dem Eindringen dieser Lösungen und verkürzt die Prozeßdauer dadurch entscheidend. Die mittels Elektronenstrahlen gehärteten Harzüberzüge können Pigmente, Farbstoffe, optische Aufheller, Bildstabilisatoren, Antioxidantien oder andere Zusatzstoffe enthalten, soweit dies im Hinblick auf die angestrebten Eigenschaften eines aufliegenden fotografischen Bildes wünschenswert oder notwendig ist.

Die fotografischen Schichten werden nach geeigneter Vorbehandlung der Harzoberfläche entweder direkt oder nach vorheriger Aufbringung einer Haftung vermittelnden Zwischenschicht auf die Oberfläche der Harzschicht gebracht. Bei diesen fotografischen Schichten handelt es sich vorzugsweise um solche Schichten, die unter dem Begriff der Silbersalzfotografie bekannt sind und zur Erzeugung von Schwarzweiß- oder von Farbbildern dienen.

Nachteilig an den fotografischen Papieren mit strahlengehärteten Überzügen ist bislang, daß bei normaler Lagerung der fotografischen Produkte eine Verschiebung der Empfindlichkeit der fotografischen Schichten und bei längerer Lagerung ein meßbarer Schleier auftritt. Bislang ist unklar, warum die Lagerstabilität nicht gewährleistet ist, denn die Ausgangsmaterialien haben keinen meßbaren Einfluß auf die fotografischen Schichten.

Dieser nachteilige Effekt kann durch Aufbringung von Sperrschichten verringert werden. Die DE-OS 3 046 130 beschreibt die Anbringung eines Polyolefinüberzuges auf der strahlengehärteten Schicht. Bei dieser Wahl der Anordnung der Schichten gehen jedoch die Vorteile des durch Elektronenstrahlen gehärteten Überzuges nahezu verloren.

In der EP-A 0 114 973 wird ein mit einem Alkylketendimeren, wasserunlöslichem Aluminiumstearat, Gelatine und einem Polyamidepichlorhydrinharz geleimtes Basispapier beidseitig mit einer Sperrschicht überzogen und dann einseitig ein durch Elektronenstrahlen härtbarer Überzug angebracht. Die Vorteile der strahlengehärteten Überzüge bleiben zwar erhalten, aber auch dadurch wird die Schleierbildung bei langer Lagerung nicht vollständig vermieden.

Aufgabe der Erfindung ist es daher, einen wasserfesten fotografischen Papierträger zu schaffen, der mit wenigstens einer elektronenhärtbaren Kunstharzschicht versehen ist und dadurch alle bekannten Vorteile der mit diesen Überzügen versehenen Papiere besitzt, der jedoch auch nach längerer Lagerungszeit keinen Einfluß auf die Empfindlichkeit der aufliegenden fotografischen Schichten und keine Schleierbildung in den fotografischen Schichten verursacht.

Diese Aufgabe wird durch die in den Ansprüchen gekennzeichneten Maßnahmen gelöst.

Der einseitig aufgebrachte und mittels Elektronenstrahlen verfestigte Überzug enthält neben dem Bindemittel vorzugsweise Pigment und hat ein Auftragsgewicht von 5 bis 40 g/m² (vorzugsweise von 15 bis 25 g/ₘ₂).

Das Bindemittel der durch Elektronenstrahlen härtbaren Schicht besteht im wesentlichen aus solchen Stoffen, die vor der Härtung C=C-Doppelbindungen, z.B. in Form von Acrylat- oder Methacrylatgruppen enthalten.

Die Auftragung der härtbaren Mischung erfolgt unter Verwendung bekannter Beschichtungsverfahren, z.B. gemäß DE-OS 3 022 709.

Die Papierrückseite kann ebenfalls mit einer härtbaren Schicht sowie gegebenenfalls weiteren Schichten überzogen werden. Gemäß DE-OS 3 022 709 können die beidseitigen Schichten auch in einem Arbeitsgang aufgetragen und gleichzeitig verfestigt werden.

Der Papierträger ist mit einer hydrophobierenden Innenleimung hochgeleimt, die im wesentlichen durch sogenannte reaktive Leimungsmittel, insbesondere Alkylketendimere, erzielt werden kann. Durch die Leimung mit reaktiven Leimungsmitteln wird eine erhebliche Verringerung des Bädereindringens an den Kanten des Papierträgers während des fotografischen Prozesses erzielt, im Vergleich zu sauer geleimten Papierträgern, die eine Leimung auf der Basis von gefällten Harzseifen oder Fettsäureseifen haben.

Das Basispapier kann ein Flächengewicht von 100 bis 250 g/cm (vorzugsweise von 150 bis 170 g/cm²) haben und ausschließlich aus Zellstoffasern oder aus Mischungen von Zellstoffasern mit synthetischen Fasern hergestellt sein.

Es kann auch neben dem reaktiven Leimungsmittel andere bekannte Zusatzstoffe, z.B. Naßverfestigungsmittel, Retentionshilfsmittel, Weiß- oder Farbpigmente sowie optische Aufheller enthalten.

Die Menge der Aluminium-lonen beträgt 1 bis 12 kg/t Zellstoff, vorzugsweise 3 bis 6 kg/t Zellstoff. Überraschend ist, daß die Aluminium-lonen nicht wie erwartet den Leimungsgrad negativ beeinflussen, sondern daß, bei Einhaltung des pH-Wertes, eine vollständige Leimungswirkung verbunden mit den erfindungsgemäßen Vorteilen erreicht wird.

Das erwünschte Ergebnis wird in einem pH-Wert Bereich von 5 bis 8, vorzugsweise 6 bis 8, erzielt. Die Erniedrigung des pH-Wertes auf Werte kleiner als 5 führt zu einer Verschlechterung der Leimung und äußert sich z.B. durch ein tieferes Bädereindringen in das Papier während des fotografischen Prozesses. Eine Erhöhung des pH-Wertes auf Werte oberhalb von 8 führt zu einer Ausflockung der Aluminium-lonen als Aluminiumhydroxid.

Als Lieferant für die Aluminium-lonen sind mehrere Aluminium-Salze verwendbar, so zum Beispiel Aluminiumsulfat, Aluminiumchlorid, Aluminiumnitrat, Aluminiumlactat, Aluminiumformiat, Natriumaluminat und Kaliumaluminiumsulfat.

Besonders hervorzuheben ist, daß das erfindungsgemäße Ergebnis nur durch Zusatz von Aluminiumverbindungen zum reaktiv geleimten Papierträger erreicht werden kann. Andere Kationen, z.B. Zinn-, Zink-, Zirkonium-, Magnesium-, Calcium-, Natrium-, Bor- und Silicium-lonen bewirken die erfindungsgemäßen Vorteile nicht.

Die Erfindung wird in den nachfolgenden Beispielen näher erläutert.

### Beispiel (Vergleichsbeispiel)

Für die Herstellung eines ca. 160 g/m² schweren Papierträgers wurde die Papiermasse mit 0,6 Gew.-% Alkylketendimer und 1,2 Gew.-% Naßverfestigungsmittel im neutralen pH-Bereich geleimt. Das Basispapier wurde einseitig mit einer härtbaren Mischung folgender Zusammensetzung überzogen:
40 Gew.-% Polyesteracrylat (M̅ = ca. 1000, 4 Doppelbindungen auf MG)
40 Gew.-% Hexandioldiacrylat
20 Gew.-% Trimethylolpropantriacrylat.

Die aufgebrachte Schichtmenge betrug ca. 20 g/m². Der Überzug wurde anschließend unter Stickstoff mittels Elektronenstrahlen bei Anwendung einer Energiedosis von 4 Mrad ausgehärtet.

### Beispiel 2

Für die Herstellung eines ca. 160 g/m² schweren Papierträgers wurde die Papiermasse mit 0,6 Gew.-% Alkylketendimer und 1,2 Gew.-% Naßverfestigungsmittel im neutralen pH-Bereich geleimt. Aus der Papiermasse wurden jeweils Blätter gefertigt, denen die folgenden Mengen an Aluminium-lonen in Form von Aluminiumsulfat zugesetzt waren:
2a 0,1 Gew.-%
2b 0,3 Gew.-%
2c 0,5 Gew.-%
2d 0,7 Gew.-%
2e 1,0 Gew.-%
2f 1,2 Gew.-%

Die daraus gefertigte Basispapiere wurden einseitig mit der in Beispiel 1 beschriebenen härtbaren Schicht überzogen. Die aufgebrachte Schichtmenge betrug ca. 20 g/m^{2.} Der Überzug wurde unter Stickstoff mittels Elektronenstrahlen bei Anwendung einer Energiedosis von 4 Mrad ausgehärtet.

### Beispiel 3

Für die Herstellung eines ca. 160 g/m² schweren Papierträgers wurde eine Papiermasse mit 0,6 Gew.- % Alkylketendimer und 1,2 Gew.-% Naßverfestigungsmittel im neutralen pH-Bereich geleimt. Aus dieser Papiermasse wurden jeweils Blätter gefertigt, denen folgende Aluminiumsalze zugesetzt waren:

Die so erhaltenen Basispapiere wurden einseitig mit der in Beispiel 1 beschriebenen härtbaren Schicht überzogen. Die aufgebrachte Schichtmenge betrug ca. 20 g/m². Der Überzug wurde unter Stickstoff mittels Elektronenstrahlen bei Anwendung einer Energiedosis von 4 Mrad ausgehärtet.

### Beispiel 4

Für die Herstellung eines ca. 160 g/m² schweren Papierträgers wurde eine Papiermasse mit 0,6 Gew.- % Alkylketendimer und 1,2 Gew.-% Naßverfestigungsmittel geleimt. Aus dieser wurden jeweils Blätter gefertigt, denen entweder Aluminiumsulfat oder Aluminiumchlorid zugesetzt war und auf folgende pH-Werte, gegebenenfalls mit NaOH oder H₂S0₄, eingestellt (die Mengenangaben sind auf den Gehalt an Aluminium-lonen bezogen):

Die so erhaltenen Basispapiere wurden einseitig mit der in Beispiel 1 beschriebenen härtbaren Schicht überzogen. Die aufgebrachte Schichtmenge wurde unter Stickstoff mittels Elektronen bei Anwendung einer Energiedosis von 4 Mrad ausgehärtet.

### Beispiel 5

Für die Herstellung eines ca. 160 g/m2 schweren Papierträgers wurde eine Papiermasse mit 0,6 Gew.- % Alkylketendimer und 1,0 Gew.-% Naßverfestigungsmittel im neutralen Bereich geleimt. Aus dieser Papiermasse wurden jeweils Blätter gefertigt mit folgenden Zusatzstoffen:

Die so erhaltenen Basispapiere wurden einseitig mit der in Beispiel 1 beschriebenen härtbaren Schicht übertragen. Die aufgebrachte Schichtmenge wurde unter Stickstoff mittels Elektronenstrahlen bei Anwendung einer Energiedosis von 4 Mrad ausgehärtet.

### Beispiel 6

Für die Herstellung eines ca. 160 g/m² schweren Papierträgers wurde die Papiermasse mit 0,8 Gew.-% Alkylketendimer und 1,5 Gew.-% Naßverfestigungsmittel im neutralen pH-Bereich geleimt.

Das auf einen Restfeuchtegehalt von ca. 22% getrocknete Basispapier wurde mittels eines Sprühverfahrens mit einer Oberflächenimprägnierung versehen. Die für die Oberflächenimprägnierung verwendete Lösung hatte folgende Zusammensetzung:
20 g/I Stärke
15 g/l NaCl
10 g/I Na₂SO₃
20 g/I Na2S205
80 g/l AI-lactat

Von dieser Lösung wurden 50 g/m2 (0,56 Gew.-% Al-lonen) durch das Basispapier aufgenommen.

Nach endgültiger Trocknung und Fertigstellung wurde das Basispapier einseitig mit der in Beispiel 1 beschriebenen härtbaren Schicht überzogen. Die aufgebrachte Schichtmenge betrug ca. 20 g/m^{2.} Der Überzug wurde unter Stickstoff mittels Elektronenstrahlen bei Anwendung einer Energiedosis von 4 Mrad ausgehärtet.

### Beispiel 7

Für die Herstellung eines ca. 160 g/m² schweren Papierträgers wurde die Papiermasse mit 0,8 Gew.-% Alkylketendimer und 1,5 Gew.-% Naßverfestigungsmittel im neutralen pH-Bereich geleimt.

Das so erhaltene Basispapier wurde unter Verwendung zweier übereinander angeordneter Horizontalpressen mit einer Oberflächenimprägnierung versehen. Die Anordnung während des Imprägnierungsvorganges war derart, daß die obere Horizontalpresse einen schmalen Spalt aufwies, um das Basispapier, versehen mit einem dünnen Flüssigkeitsfilm, passieren zu lassen, und daß die untere Horizontalpresse soweit geschlossen war, um eine Abstreifvorrichtung für die überschüssige lmprägnierungslösung darzustellen.

Die für die Oberflächenimprägnierung verwendete Lösung hatte folgende Zusammensetzung :
20 g/I Stärke
100 g/I Weißpigment (Anatas)
15 g/l NaCl
15 g/I Na₂SO₃
10 g/l Na₂S₂O₅
100 g/l AI-lactat

Durch das Basispapier wurden 35 g/m2 dieser Lösung (0,33 Gew.-% Al-lonen) aufgenommen. Nach endgültiger Trocknung und Fertigstellung wurde das Basispapier einseitig mit der in Beispiel 1 beschriebenen härtbaren Mischung überzogen. Die aufgebrachte Schichtmenge betrug ca. 20 g/m^{2.} Der Überzug wurde unter Stickstoff mittels Elektronenstrahlen bei Anwendung einer Energiedosis von 4 Mrad ausgehärtet.

### Prüfung der Trägermaterialien

Der Einfluß der unterschiedlichen Trägermaterialien auf die Schleierbildung in fotografischen Schichten wurde ermittelt, indem Muster eines jeden mit strahlengehärteten Schichten überzogenen Beispiels zwischen je zwei Blatt handelsüblichen lichtempfindlichen Silberhalogenidpapiers gelegt und so im Dunkeln 6 Tage bei 50_{°}C und 40% relativer Luftfeuchte gelagert wurde. Bei dieser Kontaktprüfung waren die Blätter einer Druckbelastung von etwa 300 g/m² ausgesetzt.

Nach Ablauf der 6-Tage-Kontaktprüfung wurden die Prüflinge entnommen und die mit den Prüflingen in Kontakt gewesenen fotografischen Papiere zu einem mittleren Grauton belichtet und entwickelt.

Die jeweils mit den Prüflingen in Kontakt gewesenen Flächen sowie die umgebenden Flächen wurden densitometrisch vermessen. Tabelle 1 zeigt die Differenz, _{A} D, der beiden Werte, die das Dunklerwerden des Grautones durch die Kontakte mit den Prüfblättern bedeutet.

Aus Tabelle 2 geht hervor, daß die Werte zu den Bezugszeichen 4a bis 4h, die im erfindungsgemäßen Bereich der pH-Werte liegen, geringes Bädereindringen zeigen. Die Bädereindringtiefe wird größer bei pH-Werten kleiner als 5.

Der erfindungsgemäße Effekt ist nicht auf die Anwendung der Aluminium-Kationen in der Papiermasse gemäß den genannten Beispielen beschränkt.

Er kann auch durch die zusätzliche Imprägnierung eines mit reaktiven Leimungsmitteln geleimten Papierträgers mittels einer Aluminium-lonen enthaltenden Oberflächenbeschichtung erzielt werden, wie in Beispiel 6 beschrieben.

## Patentansprüche

1. Wasserfester Papierträger für fotografische Schichten bestehend aus einem mittels Elektronenstrahlen gehärteten Überzug und einem Basispapier mit reaktivem Leimungsmittel sowie einer Aluminiumverbindung, dadurch gekennzeichnet, daß das Basispapier mindestens eine wasserlösliche Aluminiumverbindung in einer Menge, bezogen auf das Aluminiumion, von 1 bis 12 kg/t Zellstoff enthält und daß der pH-Wert der zur Herstellung des Papieres verwendeten Zellstoffsuspension zwischen 5 und 8 gelegen hat.

2. Wasserfester Papierträger nach Anspruch 1, dadurch gekennzeichnet, daß der pH-Wert der Zellstoffsuspension 6-8 betragen hat.

3. Wasserfester Papierträger nach Anspruch 1, dadurch gekennzeichnet, daß die Aluminiumverbindung in Form eines Aluminiumsalzes zugesetzt worden ist.

4. Wasserfester Papierträger nach Anspruch 3, dadurch gekennzeichnet, daß ein anorganisches Aluminiumsalz zugesetzt worden ist.

5. Wasserfester Papierträger nach Anspruch 1, dadurch gekennzeichnet, daß das Basispapier die Aluminiumverbindung, bezogen auf das Aluminiumion, in einer Menge von 3 bis 6 kg/t Zellstoff enthält.

6. Wasserfester Papierträger nach Anspruch 1, dadurch gekennzeichnet, daß das Basispapier zusätzlich Naßverfestigungsmittel, Retentionshilfsmittel, Weißpigmente, Farbpigmente und/oder optische Aufheller enthält.

7. Wasserfester Papierträger nach Anspruch 1, dadurch gekennzeichnet, daß der mittels Elektronenstrahlen gehärtete Überzug aus einem Kunstharz besteht.

8. Wasserfester Papierträger nach Anspruch 7, dadurch gekennzeichnet, daß das Kunstharz überwiegend aus Stoffen besteht, die vor der Härtung durch Elektronenstrahlen C=C-Doppelbindungen enthalten haben.

## Claims

1. Water-resistant paper support for photographic layers comprising a coating hardened by radiation with electronic beams and a base paper with reactive sizing and an aluminium compound, characterised in that the base paper comprises at least a water soluble aluminium compound in an amount of 1 to 12 kg/t cellulose with reference to the aluminium ion and that the pH-value of the cellulose suspension used to produce the paper was between 5 and 8.

2. Water-resistant paper support according to claim 1, characterised in that the pH-value of the cellulose suspension was between 6 and 8.

3. Water-resistant paper support according to claim 1, characterised in that, that the aluminium compound was added in form of an aluminium salt.

4. Water-resistant paper support according to claim 3, characterised in that, that an inorganic aluminium salt was added.

5. Water-resistant paper support according to claim 1, characterised in that, that the base paper contains the aluminium compound in an amount of 3 to 6 kg/t cellulose with reference to the aluminium ion.

6. Water-resistant paper support according to claim 1, characterised in that the base paper contains in addition wet hardening agent, auxiliary retention medium, white pigments, colouring pigments and/or optical brighteners.

7. Water-resistant paper support according to claim 1, characterised in that the coating hardened by means of electron radiation consists of a synthetic resin.

8. Water-resistant paper support according to claim 7, characterised in that the synthetic resin consists predominantly of substances which have contained C₌C double bonds before the hardening by electron radiation.

## Revendications

1. Substrat en papier résistant à l'eau pour couches photographiques, constitué d'un revêtement durci sous l'effet d'un rayonnement électronique et d'un papier de base avec un agent de collage réactif, et avec un composé de l'aluminium, caractérisé en ce que le papier de base contient au moins un composé de l'aluminium soluble dans l'eau, en une quantité, rapportée à l'ion aluminium, de 1 à 12 kg/tonne de pâte, et que le pH de la suspension de pâte utilisée pour la fabrication du papier a été ajusté à une valeur comprise entre 5 et 8.

2. Substrat en papier résistant à l'eau selon la revendication 1, caractérisé en ce que le pH de la suspension de pâte a été ajusté à 6-8.

3. Substrat en papier résistant à l'eau selon la revendication 1, caractérisé en ce que le composé de l'aluminium a été ajouté sous la forme d'un sel d'aluminium.

4. Substrat en papier selon la revendication 3, caractérisé en ce qu'on a ajouté un sel d'aluminium inorganique.

5. Substrat en papier résistant à l'eau selon la revendication 1, caractérisé en ce que le papier de base contient le composé de l'aluminium, par rapport à l'ion aluminium, en une quantité de 3 à 6 kg/tonne de pâte.

6. Substrat en papier résistant à l'eau selon la revendication 1, caractérisé en ce que le papier de base contient en outre des agents de durcissement à l'état humide, des auxiliaires de rétention, des pigments blancs, des pigments colorés et/ou des azurants optiques.

7. Substrat en papier résistant à l'eau selon la revendication 1, caractérisé en ce que le revêtement durci sous l'effet de rayonnements électroniques est constitué d'une résine synthétique.

8. Substrat en papier résistant à l'eau selon la revendication 7, caractérisé en ce que la résine synthétique est essentiellement constituée de substances qui, avant le durcissement sous l'effet d'un rayonnement électronique, contenaient des doubles liaisons C=C.
